# DEMANDE DE BREVET EUROPEEN

(11) **EP 0 225 244 A1**
(43) Date de publication de la demande: **10.06.1987**
(21) Numéro de dépôt: 86402536.6
(22) Date de dépôt: 14.11.1986
(51) Int. Cl.: C23C 18/18, C23F 1/30, C25D 5/46

(54) **Procédé de préparation de la surface d'une pièce en alliage d'uranium et de titane, notamment en vue d'un nickelage chimique**

(30) Priorité: 19.11.1985 FR 8517068
(71) Demandeur: COMMISSARIAT A L'ENERGIE ATOMIQUE, 75015 Paris Cédex (FR)
(72) Inventeur: Henri, Antoine, F-75018 Paris (FR); Lefevre, Daniel, F-78730 Longvilliers (FR); Massicot, Patrick, F-92170 Vanves (FR)
(74) Mandataire: Mongrédien, André (FR)

(57) **Abrégé**

Procédé de préparation de la surface d'une pièce en alliage d'uranium et de titane en vue d'un nickelage chimique.

Ce procédé comprend une étape d'attaque chimique de la surface de la pièce au moyen d'une solution d'attaque à base de chlorure de lithium contenant par exemple de 400 à 500 g/l de LiCl et de 0,8 à 1,2 mol/l de HCl. L'uranium dissous dans la solution d'attaque peut être récupéré au moyen d'une résine échangeuse d'ions pour le recyclage de la solution d'attaque.

Des revêtements de nickel effectués par nickelage chimique peuvent être déposés sur les pièces traitées.

## Description

La présente invention a pour objet un procédé de préparation de la surface d'une pièce en alliage d'uranium et de titane, contenant notamment de 0,6 à 0,8 % en poids de titane, ce procédé étant effectué en vue de réaliser sur cette pièce un revêtement de nickel par nickelage chimique.

Elle s'applique en particulier dans le domaine médical (écran de protection en radiologie), le domaine marin (lest ou blindage), le domaine spatial (satellite).

Dans de nombreux domaines, il est souvent nécessaire de déposer sur des pièces en alliage d'uranium et de titane des revêtements de nickel. Ces revêtements sont généralement réalisés par nickelage électrolytique, ce qui permet d'obtenir des revêtements généralement de qualité suffisante. Toutefois, ces procédés de nickelage électrolytique ne conviennent pas pour le traitement de pièces de forme compliquée ayant des angles et/ou des trous car il est difficile, dans ce cas, d'obtenir un dépôt de nickel d'épaisseur uniforme et parfois même de revêtir totalement la surface des pièces. Aussi, dans le cas de pièces de forme complexe, est-il préférable de réaliser le dépôt de nickel par voie chimique afin de surmonter ces difficultés.

Dans le cas d'un revêtement de nickel par nickelage chimique, il est nécessaire, pour obtenir un revêtement présentant une adhérence suffisante, de soumettre la pièce à un traitement préalable de préparation de surface qui peut être réalisé par attaque chimique ; cette attaque chimique doit être uniforme et contrôlable en épaisseur afin que la surface de la pièce préparée soit apte à recevoir le dépôt de nickel.

Les procédés de traitement de surface de pièces en alliage d'uranium et de titane actuellement connus ne permettent pas d'obtenir une attaque homogè ne et uniforme en épaisseur sur toute la surface de la pièce à traiter, lorsque celle-ci présente une forme complexe.

Par ailleurs, lorsque l'on s'intéresse au retraitement des solutions contenant de l'uranium, les solutions d'attaque actuellement utilisées pour le traitement de surface des pièces en alliage d'uranium et de titane ne permettent pas ou peu la récupération de l'uranium dissous lors de l'attaque chimique.

Cette récupération de l'uranium permet notamment de limiter la production de déchets et donc de remédier en partie aux problèmes de stockage de ces déchets.

Il est connu en particulier par le document FR-A-1564575 un procédé de préparation de la surface d'une pièce en uranium ou en alliage d'uranium en vue d'effectuer un nickelage électrolytique. Ce procédé comporte en particulier une étape de décapage anodique dans une solution contenant un sel de lithium et/ou de magnésium.

Cette étape de décapage anodique est bien adaptée à un dépôt électrolytique de nickel, mais tout à fait inadaptée à un dépôt chimique de nickel. En particulier, des tests de résistance à la traction de pièces ayant subi ce décapage anodique puis un nickelage chimique conduisent au décollement de la couche de nickel, ce qui est contraire au but recherché.

Par ailleurs, les sels de lithium et/ou de magnésium utilisés dans le brevet ci-dessus ne permettent pas la récupération de l'uranium dissous dans la solution électrolytique, du fait de la complexion de l'uranium avec l'anion desdits sels,et/ou empoisonnent rapidement le système d'extraction de l'uranium dissous rendant ce système rapidement inutilisable, ce qui est notamment le cas avec les ions SO .

La présente invention a justement pour objet un procédé de préparation de la surface d'une pièce en alliage d'uranium et de titane permettant notamment de remédier aux inconvénients ci-dessus. Ce procédé comportant une étape d'attaque chimique de la surface de la pièce permet à la fois une bonne préparation de cette surface, et par conséquent un dépôt uniforme et étanche de nickel,par voie chimique ainsi qu'une récupération maximale de l'uranium dissous dans la solution d'attaque.

Selon la caractéristique principale de l'invention, on effectue une attaque chimique de la surface de la pièce en alliage d'uranium et de titane au moyen d'une solution à base de chlorure de lithium.

Le choix d'une solution d'attaque de chlorure de lithium (LiCl) permet d'obtenir un état de surface satisfaisant sur la totalité de la pièce, même lorsque celle-ci présente une forme compliquée. Par ailleurs, l'épaisseur attaquée en fonction du temps est linéaire, ce qui permet une bonne maîtrise de l'attaque.

En outre, la solution de chlorure de lithium est facile à mettre en oeuvre car elle n'évolue pratiquement pas dans le temps. En effet, la production d'acide chlorhydrique (HCl) in situ par réaction entre le chlorure de lithium et l'eau reste très faible. La solution d'attaque présente donc une bonne stabilité au stockage.

De façon avantageuse, la solution d'attaque de l'invention contient de l'acide chlorhydrique. Compte tenu de la stabilité dans le temps de la solution de l'invention, le dosage en continu de l'acide chlorhydrique présent dans la solution n'est pas né cessaire et un réajustement journalier en acide, lors de l'utilisation de la solution, est suffisant.

De façon avantageuse, la solution d'attaque de l'invention contient 400 à 500 g/l de chlorure de lithium LiCl et par exemple 460 g/l et 0,8 à 1,2mol/l d'acide chlorhydrique et par exemple 1 mol/l.

Des concentrations en chlorure de lithium supérieures à 500 g/l et/ou des concentrations d'acide chlorhydrique supérieures à 1,5 mol/l provoquent une attaque trop importante de la pièce en alliage d'uranium et de titane, conduisant à un état de surface passable. De même, des concentrations en chlorure de lithium inférieures à 400 g/l et/ou des concentrations d'acide chlorhydrique inférieures à 0,8 mol/l n'entraînent aucune attaque de la pièce en uranium titane.

Selon l'invention, l'attaque chimique est réalisée à chaud, c'est-à-dire des températures comprises entre 30 et 50°C et par exemple à 40°C.

Etant donné la grande réactivité chimique de l'uranium, il est généralement préférable de soumettre la pièce en alliage d'uranium et de titane, avant de réaliser l'attaque chimique, à l'un au moins des traitements suivants :
- dégraissage par un solvant organique,
- sablage,
- décapage par une solution de soude, et
- décapage par une solution d'acide nitrique.

De même, après l'étape d'attaque chimique, il est préférable de soumettre la pièce en alliage d'uranium et de titane à un décapage par une solution d'acide nitrique et/ou un décapage par une solution de soude.

Le ou les décapages par la solution de soude peuvent être réalisés à chaud, c'est-à-dire des températures comprises entre 70°C et 80°C, et par exemple à une température de 75°C.

Selon un mode préféré de mise en oeuvre du procédé de l'invention, le procédé de préparation de la surface d'une pièce en un alliage d'uranium et de titane comprend les étapes successives suivantes :
- dégraissage par un solvant organique,
- sablage humide,
- décapage à chaud par une solution de soude, suivi d'un rinçage à l'eau,
- décapage par une solution d'acide nitrique, suivi d'un rinçage à l'eau,
- attaque chimique par la solution à base de chlorure de lithium, suivi d'un rinçage à l'eau,
- décapage par une solution d'acide nitrique, suivi d'un rinçage à l'eau,
- décapage par une solution de soude, suivi d'un rinçage à l'eau, et
- décapage par une solution d'acide nitrique, suivi d'un rinçage à l'eau.

L'ensemble de ces opérations permet d'obtenir un état de surface de la pièce de qualité satisfaisante, notamment lorsque la pièce traitée est une pièce en alliage d'uranium et titane contenant 0,75% en poids de titane.

Généralement, les opérations de décapage par la solution d'acide nitrique sont réalisées à la température ambiante (20°C) pendant des durées allant de 8 à 15 min. Cette solution d'acide contient de 7 à 9 mol/l d'acide nitrique et par exemple 8 mol/l.

Pour les étapes de décapage par une solution de soude, on opère généralement à une température de 70 à 80°C et on utilise une solution contenant 250 à 350 g/l de soude et par exemple 300 g/l. La durée de ce décapage alcalin peut varier de 3 à 7 min.

Les pièces en alliage d'uranium et titane traitées par le procédé selon l'invention peuvent ensuite être revêtues de nickel par nickelage chimique en solution aqueuse.

Pour ce nickelage, on peut utiliser des solutions NIPOSIT 65 commercialisées par la SHIPPLEY S.A.

Comme on l'a dit précédemment, la solution à base de chlorure de lithium selon l'invention permet après attaque d'une pièce en alliage d'uranium et de titane, de récupérer l'uranium dissous dans la solution, ce qui permet un recyclage de la solution d'attaque et donc sa réutilisation ultérieure pour d'autres préparations de surface de pièces en uranium-titane.

La récupération de l'uranium dissous dans la solution d'attaque est réalisée de préférence au moyen d'une résine échangeuse d'ions.

A partir des courbes d'absorption des cations métalliques en solution chlorhydrique sur les résines échangeuses d'ions, publiées notamment dans un livre intitulé "Modern Methods for the Separation of rarer metal ion", édité par Pergamon, de Joann Korkisch, Université de Vienne, Autriche, (1969), on peut constater que le lithium n'est pas fixé sur le groupement actif des résines tandis que l'uranium reste piégé.

La résine échangeuse d'ions utilisable dans l'invention est une résine anionique base forte. L'uranium dans une solution de chlorure de lithium est oxydé à la valence VI par une solution d'acide nitrique 0,1 molaire. Les ions présents alors dans cette solution sont les anions (UO₂Cl₃)⁻ et (UO₂Cl₄)²⁻.

Comme résine anionique, on peut utiliser des résines dont le groupement actif est un cation pyridinium ou un groupement répondant la formule -CH₂-N-(CH₃) .

L'uranium fixé sur la résine échangeuse d'ions est ensuite élué par une solution d'acide chlorhydrique de 1 mol/l et la solution obtenue est ensuite concentrée pour un traitement chimique ultérieur.

L'invention sera mieux comprise à la lecture des exemples qui vont suivre, donnés à titre illustratif et non limitatif. Ces exemples se réfèrent au traitement d'une pièce en alliage d'uranium et de titane à 0,7 % en poids de titane (UTi_{0,7}), ayant la forme de cylindres ou de pastilles.

A cinq pièces en UTi_{0,7}, on a fait subir un traitement de surface selon l'invention comprenant les étapes successives suivantes :
- dégraissage à froid par un solvant organique tel que le trichloréthylène,
- sablage humide, sous une pression de 3 bars avec une poudre d'alumine ayant des grains de 50 µm environ de diamètre, suivi d'un rinçage à l'eau,
- décapage par une solution de soude à 300 g/l à 75°C pendant 5 min., suivi d'un rinçage à l'eau permutée,
- décapage par une solution d'acide nitrique à 8 mol/l pendant 12 min. à 20°C, suivi d'un rinçage à l'eau permutée,
- première attaque chimique par une solution de chlorure de lithium, contenant 460 g/l de LiCl et 1 mol/l d'HCl, à une température de 40°C pendant 5 min., suivie d'un rinçage à l'eau permutée,
- decapage par une solution d'acide nitrique à 8 mol/l à 20°C pendant 12 min., suivi d'un rinçage à l'eau permutée,
- décapage par une solution de soude à 300 g/l à 75°C pendant 5 min., suivi d'un rinçage à l'eau permutée,
- décapage par une solution d'acide nitrique à 8 mol/l à 20°C pendant 12 min., suivi d'un rinçage à l'eau permutée,
- seconde attaque chimique par une solution de chlorure de lithium à 40°C pendant 5 min., contenant 460 g/l de LiCl et 1 mol/l de HCl, suivie d'un rinçage à l'eau permutée,
- décapage dans une solution d'acide nitrique à 8 mol/l 20°C pendant 12 min., suivi d'un rinçage à l'eau permutée,
décapage par une solution de soude 300 g/l à 75°C pendant 5 min., suivi d'un rinçage à l'eau permutée, et
- décapage par une solution d'acide nitrique à 8 mol/l à une température de 20°C pendant 12 min., suivi d'un rinçage à l'eau permutée.

Sur les cinq pièces en UTi_{0,7} ainsi traitées, on a ensuite réalisé un revêtement de nickel par nickelage chimique dans un bain de SHIPPLEY NiP65. Ce nickelage a été effectué par des dépôts successifs suivis chacun d'un traitement thermique consistant à dégazer la pièce ainsi obtenue à 200°C pendant 2 heures.

Ces pièces en alliage d'uranium-titane nickelées ont ensuite été testées en corrosion accélérée dans un brouillard salin, contenant 5% en poids de NaCl, à une température de 30°C. Le temps de séjour des pièces dans le brouillard salin était supérieur à 100 heures.

Les résultats du test sont portés dans le tableau I ci-après. Les cinq pièces sont référencées de 1 à 5.

Il ressort de ce tableau I que la tenue à la corrosion des pièces en UTi_{0,7} , traitées selon le procédé de surface de l'invention puis nickelées chimiquement, répond aux normes fixées habituellement. En effet, il n'y a pas d'apparition de piqûres sur les pièces traitées avant 100 heures d'essai à une corrosion accélérée.

Ainsi donc, les pièces en uranium-titane traitées en surface par le procédé de l'invention puis nickelées chimiquement peuvent être utilisées en atmosphère marine ; elles peuvent constituer notamment des lests ou des blindages.

Parallèlement, on a traité deux pièces en UTi_{0,7} en utilisant le procédé de préparation de surface décrit dans le document FR-A-1564575 ; le décapage anodique a été effectué dans une solution de sulfate de lithium de 4N en Li⁺ et de pH nul, pendant 50 minutes.

L'attaque obtenue est homogène mais insuffisante à première vue.

Sur ces deux pièces, on a ensuite réalisé un revêtement de nickel par nickelage chimique suivi d'un traitement thermique. Ce nickelage et ce traitement thermique ont été effectués dans les mêmes conditions opératoires que celles utilisées pour les cinq piéces en UTi_{0,7} traitées selon l'invention.

Les résultats obtenus sont aussi portés dans le tableau I. Les deux pièces traitées par décapage anodique sont référencées 6 et 7.

Les cloques apparues après les traitements thermiques montrent bien l'importance de l'attaque chimique conforme à l'invention pour un nickelage chimique ultérieur.

De la même façon, on a fait subir à une pièce en UTi_{0,7} le procédé de préparation de surface décrit dans le document FR-A- 1564575, le décapage anodique etant réalisé dans une solution d'acétate de lithium, puis on a réalisé sur cette pièce un nickelage chimique et un traitement thermique, dans les mêmes conditions que précédemment.

Le revêtement de nickel s'est fissuré après le traitement thermique. Cet exemple montre encore l'importance de l'attaque chimique selon l'invention pour un nickelage chimique ultérieur.

Enfin, on a soumis deux pièces en alliage d'uranium et de vanadium à 0,2% en poids de vanadium (UV_{0,2}) à une attaque chimique par une solution de LiCl et de HCl selon l'invention. L'attaque obtenue était insuffisante ; certaines plages des deux pièces n'étaient pas attaquées. L'attaque chimique selon l'invention ne convient donc pas aux pièces en UV_{0,2}.

La solution d'attaque de l'invention est spécifique aux pièces en alliage d'uranium et de titane.

La description qui suit se rapporte à la récupération de l'uranium dissous dans une solution d'attaque de LiCl au moyen d'une résine anionique base forte dont le groupement actif est un cation pyridinium.

On a déterminé pour une première solution de chlorure de lithium contenant 460g/l de LiCl, 1 mol/l d'HCl et 54g/l d'uranium et une seconde solution contenant 460g/l de LiCl, 1 mol/l d'HCl et 20 g/l d'uranium, le coefficient de partage D et la capacité C de fixation de la résine. Les coefficients C et D sont définis comme suit : C = masse d'uranium/g résine sèche en unité milliéquivalent par g résine sèche.

Les résultats sont rassemblés dans le tableau II ci-après.

Le coefficient de partage, de l'ordre de 4000, est très satisfaisant pour envisager la récupération de l'uranium dissous dans une solution d'attaque de LiCl par la technique de résine échangeuse d'ions et par conséquent le recyclage de la solution d'attaque de chlorure de lithium pour réaliser d'autres préparations de surface de pièces en alliage d'uranium et de titane.

## Revendications

1. Procédé de préparation de la surface d'une pièce en alliage d'uranium et de titane, caractérisé en ce qu'il comprend une étape d'attaque chimique de ladite surface par une solution d'attaque à base de chlorure de lithium.

2. Procédé selon la revendication 1, caractérisé en ce que la solution d'attaque contient 400 à 500 g/l de chlorure de lithium.

3. Procédé selon la revendication 1 ou 2, caractérisé en ce que la solution d'attaque contient aussi de l'acide chlorhydrique.

4. Procédé selon la revendication 3, caractérisé en ce que l'acide chlorhydrique a une concentration de 0,8 à 1,2mol/l.

5. Procédé selon la revendication 1, caractérisé en ce que la solution d'attaque contient environ 460 g/l de chlorure de lithium et environ 1 mol/l d'acide chlorhydrique.

6. Procédé selon l'une quelconque des revendications 1 à 5, caractérisé en ce que l'attaque chimique est réalisée à chaud.

7. Procédé selon l'une quelconque des revendications 1 à 6, caractérisé en ce que, avant de réaliser l'attaque chimique, on soumet la pièce à au moins l'un des traitements suivants :
- dégraissage par un solvant organique,
- sablage,
- décapage par une solution de soude et
- décapage par une solution d'acide nitrique.

8. Procédé selon l'une quelconque des revendications 1 à 7, caractérisé en ce que, après l'étape d'attaque chimique, on soumet la pièce à au moins l'un des traitements suivants :
- décapage par une solution d'acide nitrique, et
- décapage par une solution de soude.

9. Procédé selon la revendication 7 ou 8, caractérisé en ce que le ou les décapages sont réalisés à chaud.

10. Procédé selon l'une quelconque des revendications 1 à 6, caractérisé en ce qu'il comprend les étapes successives suivantes :
- dégraissage à par un solvant organique,
- sablage humide,
décapage à chaud par une solution de soude, suivi d'un rinçage à l'eau,
- décapage par une solution d'acide nitrique, suivi d'un rinçage à l'eau,
- attaque chimique par la solution à base de chlorure de lithium suivie d'un rinçage à l'eau,
- décapage par une solution d'acide nitrique, suivi d'un rinçage à l'eau,
- décapage par une solution de soude suivi d'un rinçage à l'eau, et
- décapage par une solution d'acide nitrique, suivi d'un rinçage à l'eau.

11. Procédé selon l'une quelconque des revendications 1 à 10, caractérisé en ce qu'il comprend une étape de récupération de l'uranium dissout dans la solution d'attaque en vu du recyclage de ladite solution.

12. Procédé selon la revendication 11, caractérisé en ce que l'étape de récupération de l'uranium est effectuée au moyen d'une résine échangeuse d'ions.

13. Procédé selon la revendication 12, caractérisé en ce que la résine échangeuse d'ions est une résine anionique à base forte.

14. Procédé pour déposer un revêtement de nickel sur la surface d'une pièce en alliage d'uranium et de titane, caractérisé en ce qu'il consiste à soumettre la pièce à un procédé de préparation de surface selon l'une quelconque des revendications 1 à 11, puis à déposer sur la pièce ainsi traitée un revêtement de nickel par nickelage chimique.
